# EUROPÄISCHE PATENTSCHRIFT

(11) **EP 1 171 252 B1**
(45) Veröffentlichungstag und Bekanntmachung des Hinweises auf die Patenterteilung: **05.11.2003**
(21) Anmeldenummer: 00914010.4
(22) Anmeldetag: 12.04.2000
(51) Int. Cl.: B21J 9/08, B21J 5/08

(54) **VERFAHREN ZUR MASSIVUMFORMUNG VON AXIAL-SYMMETRISCHEN METALLISCHEN BAUTEILEN**
METHOD FOR MASSIVE FORMING AXISYMMETRIC METAL COMPONENTS
PROCEDE POUR LE FORMAGE DE PIECES METALLIQUES MASSIVES AXISYMETRIQUES

(30) Priorität: 16.04.1999 EP 99810319
(43) Veröffentlichungstag der Anmeldung: 16.01.2002
(73) Patentinhaber: RUAG Components, 3602 Thun (CH)
(72) Erfinder: HUWILER, Hansruedi, CH-6460 Altdorf (CH); WEIDIG, Ursula, CH-6468 Attinghausen (CH); STEINHOFF, Kurt, CH-6463 Bürglen (CH)
(74) Vertreter: Frauenknecht, Alois J.
(86) Internationale Anmeldenummer: CH0000212
(87) Internationale Veröffentlichungsnummer: WO00062956

(56) Entgegenhaltungen:
- EP-A- 0 157 894
- DE-A- 19 746 235
- FR-A- 1 408 570
- US-A- 3 399 290
- PATENT ABSTRACTS OF JAPAN vol. 008, no. 258 (M-340), 27. November 1984 (1984-11-27) & JP 59 130641 A (AKIRA YUSA), 27. Juli 1984 (1984-07-27)

## Beschreibung

Die vorliegende Erfindung bezieht sich auf ein Verfahren nach dem Oberbegriff des Anspruchs 1.

Aus der Verfahrenstechnik sind zahlreiche Umformverfahren bekannt, wobei diese entweder am warmen oder am kalten Werkstück erfolgen. Notorisch bekannt ist u.a. das Fliesspressen gemäss dem Oberbegriff des Anspruchs 1.

Die bekannten Massivumformungen stossen beim Querfliesspressen unter Raumtemperatur rasch an Verfahrensgrenzen, d.h. bei hohen Umformgraden kommt es zu Einschnürungen beispielsweise am Rand eines Bundes, hervorgerufen durch die dort herrschenden tangentialen Zugspannungen, was zum Versagen des Werkstücks durch Aufreissen führt. Bei geringen Spalthöhen können Werkstofftrennungen im Bereich der Fliess-Scheide auftreten, wobei in dieser Zone die lokale Formänderung derart hoch ist, dass das Formänderungsvermögen des Werkstoffs erschöpft wird und kein Kaltverschweissen mehr möglich ist.

Unter dem Formänderungsvermögen eines Werkstoffs wird daher die maximale Formänderung verstanden, die dieser erträgt ohne dass ein Bruch entsteht. Charakterisiert wird dieses Formänderungsvermögen über die Bruchformänderung oder über die aus Zugversuchen ermittelten Zähigkeitskennwerte wie Bruchdehnung und Einschnürung. Die Bruchformänderung wird in Modellversuchen, Zug-, Druck- oder Torsionsversuchen ermittelt, wobei die Bruchformänderung grundlegend betrachtet der logarithmischen Bruchdehnung entspricht.

Davon ausgehend ist es Aufgabe der vorliegenden Erfindung, ein Verfahren zu schaffen, welches eine Erhöhung der Umformgrade ermöglicht, ohne dass die Werkstückqualität darunter leidet.

Ebenfalls ist es Aufgabe der Erfindung, durch die Umformung die Werkstoffeigenschaften positiv zu beeinflussen, um nachfolgende Wärmebehandlungen in ihrer Zahl zu reduzieren oder gar zu eliminieren. Die Massgenauigkeit und Oberflächengüte soll derjenigen des Kaltumformens entsprechen.

Im weiteren soll das Verfahren erlauben, in Verbindung mit Folge-Operationen einzelne Verfahrensschritte, wie Nachpressen, Härten, Polieren, Spanen oder Schneiden etc., auszuschalten, zu vereinfachen oder zu verbilligen.

Diese Aufgabe wird durch die Merkmale des Anspruchs 1 gelöst.

Die Erfindung geht von der Erkenntnis aus, dass das Formänderungsvermögen keine reine Werkstoffeigenschaft ist sondern auch von den Verfahrensbedingungen abhängt.

Erfindungsgemäss erfolgt daher eine lokale Anpassung des Formänderungsvermögens an die gewünschte Verformung mittels einer gezielten Erwärmung des Werkstücks, wobei eine Kombination von Kalt- und Warmumformung erfolgt, welche die Vorteile der guten Umformung am warmen Werkstück mit den Vorteilen des Kaltumformens, wie Materialverfestigung, Massgenauigkeit und hohe Oberflächengüte vereinigt.

Gemäss Anspruch 2 kann das Kaltumformen bzw. dessen resultierende Verfestigung durch einen gezielt beeinflussten Temperaturverlauf am Werkstück optimiert werden.

Durch Führung des Abkühlvorgangs nach dem Querfliesspressen lässt sich zudem die Festigkeit des Werkstücks lokal nochmals verbessern, Anspruch 3.

Die Wärmebehandlung vor, während und nach dem Querfliesspressen kann mit an sich bekannten Mitteln, wie Induktionsheizung, Flamme oder Laser, erfolgen.

Beispielsweise kann die Vorwärmung des Werkstücks induktiv durchgeführt werden, während die gezielte Einbringung von Prozesswärme auf der Presse, durch einen zeitlich und zielgerecht geführten Laserstrahl hoher Energie, erfolgt.

Insbesondere bei rotationssymmetrischen Bauteilen, welche einer späteren Dreh- und/oder Schleifoperation unterzogen werden, ist eine induktive Erwärmung gemäss Anspruch 4 günstig.

Die Eindringtiefe der Wärmeeinwirkung lässt sich durch eine zeitabhängige Steuerung der Frequenz des Induktionsstromes sehr präzise einstellen, so dass die Übergangsbereiche zwischen Kalt- und Warmumformung scharf abgrenzbar sind, vgl. Anspruch 5.- Dadurch lässt sich das gewünschte Temperaturprofil vorgeben.

Ebenfalls kann die Wärmeabfuhr durch gekühlte Greifer etc. gesteuert werden. Bewährt hat sich eine Kühlung durch Wasser; sie kann aber auch durch eine anschliessende Luftkühlung ergänzt werden, so dass die Presse bereits bei der Entnahme des Presslings trocken ist. Gleichartige Mittel könnten zur Weiterverarbeitung des Presslings in weiteren Verfahrensstufen eingesetzt werden, was u.a. die Durchlaufzeit und die Energiekosten beträchtlich verbessern würde.

Nachfolgend werden anhand von Zeichnungen Ausführungsbeispiele der Erfindung diskutiert, welche durch Versuche und rechnerische Nachprüfung (Simulation) erhärtet sind.

Es zeigen:
- Fig. 1: eine Prinzipdarstellung des erfindungsgemässen Verfahrens,
- Fig. 2: einen Rohling, vorbereitet für das Querpressen,
- Fig. 3: den resultierenden Pressling,
- Fig. 4: die Umsetzung der simultanen Kalt- und Warmumformung auf eine hydraulische Presse, dargestellt in den Verfahrensschritten I - IV und
- Fig. 5: eine Vorrichtung zur Durchführung der erfindungsgemäßen gesteuerten Erwärmung des Rohlings.

Gemäss Fig. 1 wird ein Rohling 100 in seinem mittleren Bereich 40 durch eine Wärmequelle 30 über seine Rekristallisationstemperatur erwärmt. Dabei oder anschliessend wird er mit seinem Schaft in eine Matrize 20 gestellt und durch einen Stempel 10 an seinem Wellendurchmesser gefasst und mit einer Kraft F verformt, so dass ein axial-symmetrischer Bund (Flansch) entsteht.

In Fig. 2 ist der Rohling 100 einzeln dargestellt und mit Masslinien versehen; der Wellendurchmesser beträgt d1, der untere Schaftdurchmesser d2 und die Länge L0.

Durch das in Fig. 1 aufgezeigte Verfahren entsteht ein Pressling 100' gemäss Fig. 3, welcher beispielsweise als Getriebewelle dient. Durch das Querfliesspressen hat sich die ursprüngliche Länge L0 auf L1 reduziert, in einem Bereich der Materialumformung S1 sind an der Welle Materialverdickungen feststellbar; gepresst wurde ein Bund mit einem Durchmesser D und einer Bundbreite S2.

Gewählt wurden folgende Parameter:
Werkstoff C15 (1.0441)
Umformtemperatur: 20 °C im kalten Bereich resp. 1000 °C im erwärmten Bereich
Länge L0 = 565 mm
Wellendurchmesser d1 = 75,5 mm
Schaftdurchmesser d2 = 50 mm

Erzielt wurden:
Ein Bunddurchmesser D = 117 mm
Eine Bundbreite von S2 = 9,6 mm
Das Werkstück wurde auf eine Länge L1 von 470 mm gestaucht.
Der Bereich der Materialumformung S1 beträgt 250 mm
Der lokale Umformgrad des Kaltfliesspressens beträgt maximal 1,2
Der lokale Umformgrad des Warmfliesspressens beträgt maximal 2,0
Die Fliess-Spannung bei der Kaltumformung betrug 806 MPa, im Maximum.
Die Fliess-Spannung bei der Warmumformung betrug 225 MPa, im Maximum.

Die numerische Simulation erfolgte mittels der Software MSC/SuperForge 1.0 (Fa. MacNeal-Schwendler GmbH, München)

Bei der Warmumformung wird eine Verfestigung durch die dynamischen Entfestigungsvorgänge weitgehendst verhindert; die Verteilung der Fliess-Spannung ist homogen.

Durch die erfindungsgemässe partielle Erwärmung werden die dynamischen Entfestigungsvorgänge gezielt örtlich ausgenutzt, wodurch das Formänderungsvermögen des Werkstoffs während des gesamten Umformvorganges nahezu unverändert bleibt.

Das Verfestigungsverhalten wird lokal modifiziert, so dass das Formänderungsvermögen der zu erzielenden Formänderung angepasst wird. Also erfolgt ein "Massschneidern" der Werkstoffeigenschaft an den Umformvorgang. Damit werden dann lokale Umformgrade sehr viel grösser als 1,0 ohne Zwischenglühungen möglich. Da das Verfahren im wesentlichen ein Kaltquerfliesspressen bleibt, ist eine vergleichbare Genauigkeit der Endform und eine erwünschte Festigkeitssteigerung gewährleistet. Durch Anpassen der gewählten lokalen Temperatur und einer kontrollierten Abkühlung kann eine in praxi ausreichende Festigkeit des warm- oder halbwarmumgeformten Bundes erzeugt werden.

Zur Abkühlung und/oder zur Aufrechterhaltung der gewünschten Temperaturgefälle bieten sich hydro- und aerodynamische Mittel an.

Die praktische Umsetzung des erfindungsgemässen Verfahrens ist in Fig. 4 dargestellt. Ein handelsüblicher Roboter 60 mit einer Drehachse 61 und zwei Gelenkarmen 62 bzw. 63 und einem gesteuerten hydraulischen Teleskoparm 64 trägt eine Heizung 30 mit einer Induktionsspule, welche über einen Rohling 100 greift und diesen durch einen Verschiebehub V gezielt partiell erwärmt.

Der Rohling 100 ist vorgängig - durch denselben Roboter 60 - in die Matrize 20 einer notorisch bekannten hydraulischen Presse 90 verbracht worden. Darunter befindet sich ein Ausstosszylinder 92; über dem Rohling 100 ist der Press-Stempel 10 angeordnet und mit einem Presszylinder 91 in Wirkverbindung. - Diese Verfahrensstufe ist mit I bezeichnet und betrifft die partielle Erwärmung.

Daneben ist in der Verfahrensstufe II der Beginn des Pressvorgangs dargestellt; der Hydraulikkolben des Presszylinders 91 wird in Pfeilrichtung nach unten verfahren.

Die Verfahrensstufe III zeigt das Fertigpressen bei max. Druck; aus dem Rohling 100 ist der Pressling 100' geworden.

In der Verfahrensstufe IV verfährt die Matrize wieder in ihre Ausgangsposition, während eine Kühlzange 50, die mit einer Wasser- und einer Luftzufuhr ausgerüstet ist, die erwärmte Partie des Presslings 100' abkühlt.

Die Kühlzange 50 ist in an sich bekannter Weise aufgebaut und weist eine Gelenkführung 51 auf, welche zum Roboter 60 kompatibel ist. Eingezeichnet sind zudem eine Mediumzufuhr 52, ein Mediumabfluss 53 sowie das zugeführte Kühlmedium M und das abgesaugte Medium M'.

In Fig. 5 ist eine bevorzugte Variante einer induktiven Heizung 30 mittels einer Induktionsspule 30' dargestellt, welche über einen dreiphasigen Frequenzwandler 70, charakterisiert durch die Phasen R, S, T, gespeist ist. Die Netzfrequenz ist mit f_{N} bezeichnet, die durch ein Frequenzsteuerungs-Signal S_{V} kontrollierte variable Frequenz f_{V} ist bei konstantem Strom i_{K} der Induktionsspule 30' zugeführt.

Das Frequenzsteuerungs-Signal S_{V} wird vorzugsweise durch eine Programmsteuerung generiert, welche sämtliche Parameter des Rohlings 100 und des zu erzeugenden Presslings 100' bei der Steuerung des Erwärmungsvorgangs berücksichtigt.

Fig. 4 und 5 zeigen deutlich, dass das erfindungsgemässe Verfahren für eine Serienfertigung von Bauteilen sehr geeignet ist und deren Gestehungskosten - aufgrund der erzielten hohen Umformgrade - beträchtlich reduziert bzw. Nachbearbeitungsvorgänge verkürzt und Materialeinsparungen erbringt.

Durch die vorgängig dargestellte Einflussnahme auf das Verfestigungsverhalten mit Hilfe eines vorbestimmten Temperaturprofils wird der lokale Umformgrad an die gewünschte Umformung angepasst, bzw. lässt sich optimieren. Es lassen sich somit Werkstücke herstellen, die trotz unterschiedlicher Formänderungen eine homogene Verfestigung aufweisen.

Ein weiterer Vorteil besteht darin, dass aus einem einfachen Rohling, ohne Vorformen bzw. ohne eine zusätzliche Matrize, reproduzierbare rotationssymmetrische Raumformen erzielbar sind.

Mittels einer axialen Stauchkraft und über das vorgewählte Temperaturprofil eingestellte lokale Formänderungswiderstände, können diese gewünschten Raumformen geschaffen werden.- Die Matrize und der Stempel haben einzig eine Zentrier- und Kalibrierfunktion.

Werkstofftechnisch betrachtet, wird das erforderliche Profil unterschiedlicher Formänderungswiderstände über unterschiedliche Fliess-Spannungen erzielt.

Es hat sich gezeigt, dass durch eine entsprechende Temperaturverteilung über einer Querschnittsfläche von hohlen Rohlingen Dorne (Innenkörper) überflüssig sind, da die erzielte Verteilung der Formänderungswiderstände über dem Querschnitt die Fliessrichtung des Werkstoffs exakt bestimmt.

## Patentansprüche

1. Verfahren zur Massivumformung von axial symmetrischen metallischen Bauteilen durch Fliesspressen an einem partiell über die Rekristallisationstemperatur erwärmten Werkstück (100), wobei dieses endseitig in einer Matrize (20) geführt ist und durch einen Press-Stempel (10) fliessgepresst wird, **dadurch gekennzeichnet, dass** einzig der Bereich des durch Querfliessen zu bildenden Bundes über die Rekristallisationstemperatur erwärmt wird, wobei diese Temperatur während des Umformvorganges aufrecht erhalten bleibt, dass dabei in einem durch die Matrize (20) und den Stempel (10) gebildeten axialen Zwischenraum das Formänderungsverhalten des Werkstoffs durch eine gezielte Wärmeeinwirkung an die Umformung angepasst wird, so dass durch eine simultane Warm- und Kaltumformung partielle Kalt- Verfestigungen entstehen und ein querfliessgepresster, axial symmetrischer Bund mit einem Umformgrad des Werkstoffs grösser als 1,0 resultiert.

2. Verfahren nach Anspruch 1, **dadurch gekennzeichnet, dass** zumindest während des Erwärmens des Werkstücks (100) die neben dem Bereich maximaler Umformung vorhandenen Bereiche gekühlt werden.

3. Verfahren nach Anspruch 1 oder 2, **dadurch gekennzeichnet, dass** das Werkstück (100) nach dem Fliesspressen partiell und kontrolliert abgekühlt wird.

4. Verfahren nach Anspruch 1, **dadurch gekennzeichnet, dass** zur gezielten Wärmeeinwirkung eine Induktionsspule (30) eingesetzt wird, welche durch einen konstanten Strom (iₖ), während vorgegebener Zeit, die Wärmeeinwirkung auf das rohe Bauteil (100) steuert.

5. Verfahren nach Anspruch 4, **dadurch gekennzeichnet, dass** durch eine variable Frequenz (fᵥ) die Eindringtiefe der Wärmeeinwirkung gesteuert wird.

## Claims

1. Method for the solid forming of axially symmetrical metallic components by extrusion on a workpiece (100) partially heated above the recrystallization temperature, the said workpiece being guided on the end face in a die (20) and being extruded by means of a press plunger (10), **characterized in that** only the region of the collar to be formed by lateral extrusion is heated above the recrystallization temperature, this temperature being maintained during the forming operation, and **in that** the deformation behaviour of the material is adapted to the forming by the controlled action of heat in an axial interspace formed by the die (20) and the plunger (10), so that, by means of simultaneous hot and cold forming, partial strain-hardenings occur, thus resulting in a laterally extruded axially symmetrical collar with a degree of forming of the material greater than 1.0.

2. Method according to Claim 1, **characterized in that** the regions present next to the region of maximum forming are cooled at least during the heating of the workpiece (100).

3. Method according to Claim 1 or 2, **characterized in that**, after extrusion, the workpiece (100) is cooled partially and in a controlled manner.

4. Method according to Claim 1, **characterized in that**, for the controlled action of heat, an induction coil (30) is used, which controls the action of heat on the crude component (100) for a predetermined time by means of a constant current (iₖ).

5. Method according to Claim 4, **characterized in that** the depth of penetration of the action of heat is controlled by means of a variable frequency (f_{V}).

## Revendications

1. Procédé pour le formage dans la masse de composants métalliques axisymétriques par extrusion sur une pièce (100) chauffée partiellement au-dessus de la température de recristallisation, cette pièce étant guidée du côté extrême dans une matrice (20) et étant extrudée par un chasse-piston (10), **caractérisé en ce que** seule la zone du collet à former par extrusion latérale est chauffée au-dessus de la température de recristallisation, cette température restant maintenue pendant l'opération de formage, que ce faisant, dans un espace intermédiaire axial formé par la matrice (20) et le poinçon (10), le comportement de changement de forme du matériau est adapté au formage par un effet thermique ciblé de telle sorte qu'il apparaît des écrouissages partiels par un formage à chaud et à froid simultané et qu'il s'ensuit un collet à symétrie axiale formé par extrusion latérale, avec un taux de formage du matériau supérieur à 1,0.

2. Procédé suivant la revendication 1, **caractérisé en ce que** les zones présentes à côté de la zone de déformation maximale sont refroidies au moins pendant le chauffage de la pièce (100).

3. Procédé suivant l'une des revendications 1 et 2, **caractérisé en ce que** la pièce (100) est refroidie partiellement et sous contrôle après l'extrusion.

4. Procédé suivant la revendication 1, **caractérisé en ce qu'**est utilisée pour l'effet thermique ciblé une bobine à induction (30) qui commande l'effet thermique sur l'ébauche (100) par un courant constant (iₖ), pendant une période prédéfinie.

5. Procédé suivant la revendication 4, **caractérisé en ce que** la profondeur de pénétration de l'effet thermique est commandée par une fréquence variable (fᵥ).
